# EUROPÄISCHE PATENTSCHRIFT

(11) **EP 1 040 875 B1**
(45) Veröffentlichungstag und Bekanntmachung des Hinweises auf die Patenterteilung: **12.09.2007**
(21) Anmeldenummer: 00103045.1
(22) Anmeldetag: 15.02.2000
(51) Int. Cl.: B05D 5/06, C09D 175/06

(54) **Softfeeling-Mehrschichtlackierung**
Soft feeling multi-layer coating
Revêtement multicouche au toucher souple

(30) Priorität: 31.03.1999 DE 19914807
(43) Veröffentlichungstag der Anmeldung: 04.10.2000
(73) Patentinhaber: Bollig & Kemper GmbH & Co. KG, 50827 Köln (DE)
(72) Erfinder: Praet, Patrick, 51519 Odenthal (DE)
(74) Vertreter: Dunkelberg, Oliver Thomas Michael

(56) Entgegenhaltungen:
- EP-A- 0 382 513
- EP-A- 0 669 352

## Beschreibung

Die vorliegende Erfindung betrifft eine Mehrschichtlackierung mit Softfeel-Effekt sowie deren Verwendung.

Unter der Bezeichnung Softfeelinglacke werden solche Lacke verstanden, die sich durch eine besondere Haptik (Griffigkeit) auszeichnen. Der Softfeel-Effekt beruht dabei wesentlich auf einer Kombination von Brems- und Gleitwirkung. Hierdurch erhält man beim Anfassen eines mit einem Softfeellack beschichteten Gegenstands den Eindruck, einen leder- oder auch samtähnlichen Gegenstand zu berühren, unabhängig von dem eigentlichen Griffgefühl des Substrats.

Softfeelinglacke werden insbesondere für die Lackierung von Kunststoffen und für die Automobilinnenlackierung verwendet.

Die EP-0 669 352 B1 beschreibt Softfeelinglacke auf Polyester/Polyurethan-Basis. Sämtliche Beispiele offenbaren einen Softfeelinglack, der gleichzeitig das Pigment enthält. Eine Anwendung dieses Softfeelinglacks auf einer pigmentierten Beschichtung ist nicht genannt.

Ein besonderes Problem der bisher bekannten Softfeelinglacke ist ihr Haftvermögen auf verschiedenen Substraten. Bedingt durch die gummielastischen Eigenschaften eines Softfeelinglacks zeigen solche Beschichtungen auf kritischen Substraten (z.B. auf Kunststoffoberflächen) eine schlechtere Haftung, als vergleichbare Lacke ohne Softfeelingeffekt.
Im Bereich der Kunststofflackierung müssen deshalb sehr häufig Haftvermittler eingesetzt werden, um auf diese Weise eine akzeptable Haftung zu erreichen.

Aufgabe der vorliegenden Erfindung ist die Bereitstellung einer pigmentierten Lackierung mit Softfeel-Effekt sowie deren Verwendung, wobei insbesondere die Haftung und der Softfeel-Effekt gegenüber den bekannten Softfeelinglacken des Standes der Technik verbessert sind.

Diese Aufgabe wird erfindungsgemäß durch eine Mehrschichtlackierung gelöst, bestehend aus einer auf dem Substrat befindlichen, farbgebenden ersten Schicht und einer weiteren, über der ersten Schicht befindlichen, unpigmentierten zweiten Schicht, wobei die zweite Schicht ganz oder teilweise aus einem unpigmentierten Softfeelinglack erhältlich ist.

Bei der ersten, farbgebenden Schicht kann es sich prinzipiell um jede Schicht handeln, die durch einen Vernetzungs- oder Aushärtungsvorgang einer pigmentierten Beschichtungszusammensetzung auf Basis von organischen Lösemitteln, Wasser oder Pulver erhältlich ist.

Besonders bevorzugt für die Herstellung der ersten, farbgebenden Schicht werden solche Lacke, die als sogenannte "Basislacke" für die Mehrschichtlackierung von Automobilrohkarosserien verwendet werden.
Diese Mehrschichtlackierung von Automobilen besteht im allgemeinen aus insgesamt vier voneinander unterschiedlichen Schichten (Electrocoatschicht, Füllerschicht, Basislackschicht und Klarlackschicht).
Dabei ist es die Aufgabe der Basislackschicht, der Karosserie die gewünschte Farbe zu verleihen und eine genau definierte Haftung auf der Füllerschicht bereitzustellen. Letztere Eigenschaft ist besonders wichtig für die Steinschlagfestigkeit eines Autolacks.

Eine bevorzugte Ausführungsform der Erfindung ist die Verwendung eines pigmentierten Lacks auf Wasserbasis zur Ausbildung der ersten, farbgebenden Schicht. Insbesondere vor dem Hintergrund, daß zur Lackierung von Kunststoffen in der Automobilindustrie größtenteils nur Basislacke auf Lösemittelbasis eingesetzt werden, ist mit dieser Ausführungsform eine deutliche Verringerung der Lösemittelemissionen, insbesondere bei Lackierungen auf Kunststoffsubstraten, möglich.
Vorteilhaft ist bei der Verwendung eines farbgebenden Lacks auf Wasserbais eine kurze Zwischentrocknung (z.B. 5 Minuten lang bei 60 °C) vor Auftragung des unpigmentierten Softfeeling-Lacks.

Die Trockenschichtdicke hat auf die Eigenschaften der erfindungsgemäßen Mehrschichtlackierung keinen entscheidenden Einfluß, sie liegt üblicherweise in einem Bereich zwischen 12 bis 40 µm.

Zur Herstellung der zweiten, unpigmentierten Schicht kann jeder Lack verwendet werden, der mindestens ein Bindemittel enthält, das aufgrund seiner speziellen chemischen und physikalischen Eigenschaften dieser Schicht die für den Softfeeling-Effekt notwendigen gummielastischen Eigenschaften verleiht. Solche Bindemittel sind an sich bekannt und werden bereits zur Herstellung pigmentierter Softfeelinglacke verwendet. Die Menge dieses Bindemittels liegt üblicherweise in einem Bereich zwischen 25 und 65 Gew.-%, bezogen auf den Festkörperanteil.
Unter dem Begriff "unpigmentiert" werden solche Lacke oder Beschichtungen verstanden, die keine farbgebenden Pigmente enthalten. Unter den Begriff "farbgebenden Pigmente" werden aber nicht Mattierungsmittel verstanden, die üblicherweise Schichtsilikate oder Wachse enthalten.

Besonders geeignete Bindemittel, die der zweiten Schicht die Softfeeling-Eigenschaften verleihen, sind solche Bindemittel auf Polyester/Polyurethan-Basis. Diese Bindemittel sind detailliert in dem europäischen Patent 0 669 352 beschrieben und werden von der Firma Bayer AG unter der Handelbezeichnung Bayhydrol^{®} vertrieben.

Die erfindungsgemäße Softfeel-Mehrschichtlackierung zeigt eine deutlich verbesserte Haptik gegenüber den pigmentierten Softfeelinglacken des Standes der Technik.

Entscheidend für die verbesserten Softfeeling-Eigenschaften der erfindungsgemäßen Mehrschichtlackierung ist die Trennung von Bindemitteln, die für den eigentlichen Softfeeling-Effekt verantwortlich sind, und dem oder den farbgebenden Pigmenten.

Die Trockenschichtdicke der zweiten Schicht liegt üblicherweise in einem Bereich zwischen 15 bis 60 µm.
Im allgemeinen gilt, daß der Softfeeling-Effekt umso deutlicher wird, je dicker die Trockenschichtdicke ist.

Eine weitere, erfindungsgemäße Ausführungsform ist die Verwendung eines Mattierungsmittels in der zweiten, unpigmentierten Schicht. Dies bewirkt eine Steigerung in der Bremswirkung der fertigen Lackschicht. Auf diese Weise ist es möglich, die genaue Brems- und Gleitwirkung der erfindungsgemäßen Mehrschichtlackierung einzustellen.

Besonders bevorzugt eignet sich die erfindungsgemäße Mehrschichtlackierung für die Lackierung von Kunststoffoberflächen, insbesondere von Teilen der Automobilinnenverkleidung. Insbesondere für letzteren Bereich ist von besonderem Vorteil, daß Teile der Innenraumverkleidungen mit dem gleichen Lack und den gleichen Vorrichtungen beschichtet werden können, wie Kunststoffanbauteile (beispielsweise Stoßfänger). Die folgenden Beispiele dienen der Erläuterung der Erfindung:

### Beispiele:

### Herstellung eines Basislacks:

In einen Kunststoffbecher mit Rührvorrichtung werden 80,0 g einer handelsüblichen Polyurethandispersion (Bayhydrol^{®} 2952 E) vorgelegt und anschließend 20,0 g vollentsalztes Wasser, 20,0 g Butylglykol, 12,0 g Disperbyk^{®} 190, 5,2 g Titandioxid Kronos 2310, 4,4 g Irgazin^{®} DPP rot BO und 2,5 g Sicotangelb L 1910 unter Rühren zugegeben. Dann werden 20 g vollentsalztes Wasser zur Einstellung der Mahlgutviskosität hinzugegeben. Der pH-Wert wird durch Zugabe von Amietol^{®} M21 auf einen pH-Wert von 8 eingestellt. Die so erhaltene Mischung wird in einer Perlmühle bis zu einer Körnigkeit von 5 µm gemahlen.
Dann werden zu der Mischung 100 g eines handelsüblichen Verdickers (Viscalex^{®} HV 30 Paste 3 %) und 60,0 g vollentsalztes Wasser hinzugegeben. Anschließend werden 40 g einer handelsüblichen Polyurethandispersion (Bayhydrol^{®} 2952 E) unter Rühren hinzugegeben.
Der so hergestellte Basislack wird mit Amietol^{®} M21 auf einen pH-Wert von 8 und die Viskosität durch Zugabe von vollentsalztem Wasser auf 35 Sekunden bei 20 °C, gemessen mit einem DIN-B4-Becher, eingestellt.

### Herstellung eines unpigmentierten Softfeelinglacks:

In einen Kunststoffbecher mit Rührvorrichtung werden 44,8 g einer handelsüblichen Polyurethandispersion (Bayhydrol^{®} PT 241) vorgelegt und 1,2 g Surfinol^{®} 104 E unter Rühren zugegeben. Dann werden dieser Mischung 2,4 g Butyldiglykolacetat, 13,2 g n-Methylpyrrolidon und 20,8 g vollentsalztes Wasser sowie 144 g einer handelsüblichen Polyurethanharzdispersion (Bayhydrol^{®} PR 340) und 40,0 g eines handelsüblichen Verdickers (Viscalex^{®} HV 30 Paste 3 %) hinzugegeben. Diese Mischung wird nach Zugabe von 21,4 g Pergopak^{®} M4 und 6,8 g eines handelsüblichen Mattierungsmittels (OK 500 von der Firma Degussa) 20 Minuten lang dispergiert. Danach werden dieser Mischung 14,0 g Butylglykol und 14,0 g vollentsalztes Wasser hinzugegeben. Nach weiterer Zugabe von 62,8 g einer handelsüblichen Polyester/Polyurethan-Dispersion (Bayhydrol® PR 240) unter Rühren wird die Viskosität mit vollentsalztem Wasser auf 45 Sekunden bei 20 °C, gemessen mit einem DIN-B4-Becher, eingestellt.
Als Härter wird eine 75 %ige Lösung eines handelsüblichen Polyisocyanats (Bayhydur^{®} 3100) in Solventnaphtha leicht verwendet.

### Beispiel 1

### Herstellung der Mehrschichtlackierung:

Der zuvor beschriebene Basislack wird mittels einer Spritzpistole auf eine Kunststoffplatte aus Bayblend^{®} T 85 (Polycarbonat/ABS) mit den Abmessungen 210 * 150 * 3 mm appliziert, so daß eine Trockenschichtstärke von 15 µm erhalten wird. Dann wird diese Schicht 2 Minuten lang bei Raumtemperatur abgelüftet und anschließend 4 Minuten lang bei 80 °C getrocknet. Danach wird der zuvor beschriebene Softfeeling-Klarlack mittels einer Spritzpistole aufgetragen, so daß eine Trockenschichtstärke von 55 µm erhalten wird. Nach einer Ablüftzeit von 5 Minuten bei Raumtemperatur wird die beschichtete Platte 30 Minuten lang bei 80 °C getrocknet.

### Herstellung eines pigmentierten Softfeelinglacks (für Vergleichsbeispiel):

In einen Kunststoffbecher mit Rührvorrichtung werden 45,2 g eines handelsüblichen Polyurethanharzes (Bayhydrol^{®} PT 241) vorgelegt und 4,0 g Disperbyk^{®} 180 und 1,2 g Surfinol^{®} 104 E unter Rühren zugegeben. Diesem Gemisch werden anschließend 2,4 g Butyldiglykolacetat, 6,4 g vollentsalztes Wasser, 2,0 g Aerosil R 972, 5,6 g Titandioxid Kronos 2310, 10,0 g Sicotangelb L 1910, 4,4 g Irgazin^{®} DPP rot BO, 6,0 g Talkum IT Extra und 13,6 g Silitine^{®} Z 86 unter Rühren zugegeben. Diese Mischung wird anschließend mit 1,2 g n-Methylpyrrolidon und 2,4 g vollentsalztem Wasser auf die erforderliche Mahlgutviskosität eingestellt und auf eine Körnigkeit von 10 µm mittels einer Perlmühle gemahlen. Dann werden 104 g einer handelsüblichen Polyester/Polyurethan-Dispersion (Bayhydrol^{®} PR 340) unter Rühren hinzugegeben und das so erhaltene Gemisch nach Zusatz von 21,4 g Pergopak^{®} M4 und 6,8 g eines handelsüblichen Mattierungsmittels (OK 500 von der Fa. Degussa) 20 Minuten lang dispergiert. Dieser Mischung werden anschließend 14,0 g Butylglykol und 14,0 g vollentsalztes Wasser unter Rühren hinzugegeben. Diese Lackzusammensetzung wird anschließend mit 5,2 g vollentsalztem Wasser auf eine Viskosität von 45 Sekunden bei 20 °C gemessen mit einem DIN-B4-Becher, eingestellt.

Als Härter für diese Mischung wird eine 75 %ige Lösung eines handelsüblichen Polyisocyanats (Bayhydur^{®} 3100) in Solventnahptha leicht verwendet.

### Vergleichsbeispiel

### Applikation des pigmentierten Softfeelinglackes:

Der zuvor beschriebene pigmentierte Softfeelinglack wird mittels einer Spritzpistole auf eine Kunststoffplatte aus Bayblend^{®} T 85 (Polycarbonat/ABS) mit den Abmessungen 210 * 150 * 3 mm appliziert, so daß eine Trockenschichtdicke von 60 µm erhalten wird. Nach einer Ablüftzeit von 5 Minuten bei Raumtemperatur wird die Beschichtung 30 Minuten lang bei 80 °C getrocknet.

### Prüfung der Softfeeling-Eigenschaften

Die fertigen Beschichtungen werden entsprechend den in der Tabelle 1 angegebenen Versuchen auf Haftung, Klimabeständigkeit, Abriebsbeständigkeit und Pflegemittelbeständigkeit untersucht.
Die Abriebsbeständigkeit wird mit einem Crockmeter mit einem Leinentuch ohne Belastung sowohl trocken als auch mit Ethanol untersucht.
Die Pflegemittelbeständigkeit wird nach der Mercedes Benz-Spezifikation DBL 7384 untersucht, demnach verschiedene Prüflösungen (Plastikreiniger, Teerentferner Scheibenreiniger, Fleckenentferner) auf einen quadratischen Filz (von der Firma Empa, St. Gallen, Schweiz) mit einer Fläche von 2,25 cm² aufgebracht. Der so gut durchtränkte Filz wird unter einer Masse von 332 g auf der Prüffläche mittels einer Vorrichtung hin- und herbewegt (Prüfstrecke: 30 bis 50 mm). Dabei sollen in 2 Minuten 170 Doppelhübe absolviert werden. Danach werden die Prüflösungen mit vollentsalztem Wasser abgespült. Die verbleibende Oberfläche wird beurteilt.

**Tabelle 1**

| | Beispiel | Vergleichsbeispiel |
|---|---|---|
| Haptik/Softfeeleffekt* | 1 | 3 |
| Filmoptik | i.O. | i.O. |
| Haftung auf Bayblend T 85 Gitterschnitt nach DIN 53151 mit Klebebandabriß | GT 0 | GT 1 |
| Klimatest nach DIN 50017 (10 d, 40 °C, 95 % rel.F. Abmusterung nach 1 h Regenerationszeit) | Optik: i.O Haftung GT 0 | Optik: i.O. Haftung GT 1-2 |
| Crockmeter (Leinentuch trocken/Ethanol ohne Belastung) | 100/10 | 100/8 |
| Pflegemittelbeständigkeit DBL 7384 (MB-Spezifikation) | Kein Abrieb auf der Tafel sichtbar. Keine Verfärbung auf dem Filz. | Kein Abrieb auf der Tafel sichtbar. Verfärbung bei Plastikreiniger und Teerentferner auf dem Filz. |

| | | |
|---|---|---|
| *: Wert 0 = sehr guter Softfeel-Effekt Wert 2 = guter Softfeel-Effekt Wert 5 = kein Softfeel-Effekt | | |

Die Tabelle 1 zeigt deutlich, daß die erfindungsgemäße Mehrschichtlackierung mit Softfeel-Effekt deutlich verbesserte Eigenschaften gegenüber den Softfeellacken des Standes der Technik aufweist.

## Patentansprüche

1. Mehrschichtlackierung, bestehend aus einer auf einem Substrat befindlichen farbgebenden ersten Schicht und einer weiteren, über der ersten Schicht befindlichen, unpigmentierten zweiten Schicht, **dadurch gekennzeichnet, dass** die zweite Schicht ganz oder teilweise aus einem unpigmentierten Softfeelinglack besteht, der ein Bindemittel auf Polyester/Polyurethan-Basis enthält.

2. Mehrschichtlackierung nach Anspruch 1, **dadurch gekennzeichnet, dass** die erste Schicht aus einem pigmentierten Lack auf Wasserbasis erhältlich ist.

3. Mehrschichtlackierung nach Anspruch 1 oder 2, **dadurch gekennzeichnet, dass** die erste Schicht aus einem 2-Komponenten Lack erhältlich ist.

4. Mehrschichtlackierung nach einem der vorhergehenden Ansprüche, **dadurch gekennzeichnet, dass** die zweite Schicht zusätzlich ein Mattierungsmittel enthält.

5. Mehrschichtlackierung nach einem der vorhergehenden Ansprüche, **dadurch gekennzeichnet, dass** das Substrat eine Kunststoffoberfläche ist.

6. Verwendung einer Mehrschichtlackierung nach einem der vorhergehenden Ansprüche für die Innenraumausstattung von Automobilkarosserien.

## Claims

1. Multilayer coating consisting of a colour-imparting first layer present on a substrate and a further non-pigmented second layer present on the first layer **characterised in that** the second layer consists entirely or in partly of a non-pigmented soft feeling paint which contains a binder based on polyester/polyurethane.

2. Multilayer coating according to claim 1 **characterised in that** the first layer is obtainable from a pigmented water-based paint.

3. Multilayer coating according to claim 1 or 2 **characterised in that** the first layer is obtainable from a 2-component paint.

4. Multilayer coating according to one of the preceding claims **characterised in that** the second layer additionally contains a matting agent.

5. Multilayer coating according to one of the preceding claims **characterised in that** the substrate is a polymer surface.

6. Use of a multilayer coating according to one of the preceding claims for the interior trim of motor vehicle bodies.

## Revendications

1. Laquage en plusieurs couches composé d'une première couche chromophore appliquée sur un substrat et d'une seconde couche non pigmentée appliquée sur la première couche, **caractérisé en ce que** la seconde couche se compose entièrement ou partiellement d'un vernis softfeeling non pigmentée contenant un liant à base de polyester/polyuréthane.

2. Laquage en plusieurs couches selon la revendication 1, **caractérisé en ce que** la première couche peut être obtenue à partir d'une laque pigmentée à base aqueuse.

3. Laquage en plusieurs couches selon l'une des revendications 1 ou 2, **caractérisé en ce que** la première couche peut être obtenue à partir d'une laque à deux composants.

4. Laquage en plusieurs couches selon l'une quelconque des revendications précédentes, **caractérisé en ce que** la seconde couche contient en plus un agent de matissement.

5. Laquage en plusieurs couches selon l'une quelconque des revendications précédentes, **caractérisé en ce que** le substrat est une surface en matière synthétique.

6. Utilisation d'un laquage en plusieurs couches selon l'une quelconque des revendications précédentes pour la décoration intérieure des carrosseries d'automobiles.
